# EUROPÄISCHE PATENTANMELDUNG

(11) **EP 2 157 234 A2**
(43) Veröffentlichungstag der Anmeldung: **24.02.2010**
(21) Anmeldenummer: 09163887.4
(22) Anmeldetag: 26.06.2009
(51) Int. Cl.: D21F 3/08, D21G 1/02

(54) **Verfahren zum Herstellen einer Kalanderwalze und Kalanderwalze**

(30) Priorität: 16.08.2008 DE 102008037999
(71) Anmelder: Voith Patent GmbH, 89522 Heidenheim (DE)
(72) Erfinder: Dr. Zimmermann, Lothar, 47807 Krefeld (DE)

(57) **Zusammenfassung**

Es werden ein Verfahren zum Herstellen einer Kalanderwalze (1) und eine Kalanderwalze (1) angegeben. Die Kalanderwalze (1) weist einen Walzenkern (2) und darauf eine elastische Schicht auf, wobei man außen auf die elastische Schicht eine weitere Schicht aufbringt.

Man möchte eine hohe Verschleißfestigkeit erzielen.

Hierzu wird die weitere Schicht durch ein Hochgeschwindigkeits-Flammspritzen auf die elastische Schicht aufgebracht.

## Beschreibung

Die Erfindung betrifft ein Verfahren zum Herstellen einer Kalanderwalze mit einem Walzenkern und einer elastischen Schicht auf dem Walzenkern, bei dem man außen auf die elastische Schicht eine weitere Schicht aufbringt.

Ferner betrifft die Erfindung eine Kalanderwalze mit einem Walzenkern und einer elastischen Schicht auf dem Walzenkern, wobei außen auf der elastischen Schicht eine weitere Schicht angeordnet ist.

Eine Kalanderwalze mit einer elastischen Schicht auf einem harten Walzenkern wird in einem Kalander verwendet, um einen sogenannten "weichen" Nip zu bilden. Die die elastische Schicht aufweisende Kalanderwalze wirkt dabei mit einer harten Kalanderwalze zusammen, deren Oberfläche deutlich härter und weniger nachgiebig ist als die Oberfläche der elastischen Schicht.

Die Oberfläche der elastischen Schicht ist in der Regel wesentlich rauer als die Oberfläche der harten Walze, die zur Bildung des weichen Nips verwendet wird. Man hat daher versucht, auch die weiche Walze, d.h. die Walze mit der elastischen Schicht, mit einer verbesserten Oberflächenglätte zu versehen. Hierzu ist außen auf die elastische Schicht eine Chromschicht aufgetragen worden. Allerdings hat sich die Verwendung einer derartigen Chromschicht nicht bewährt, weil sie bei der Satinage einer Papier- oder Kartonbahn zu einem Mottling oder einer Schwarzsatinage geführt hat.

Bei der Satinage einer Faserstoffbahn, insbesondere einer Papier- oder Kartonbahn, besteht die Gefahr, dass sich an der Oberfläche der Walze mit der elastischen Schicht Ablagerungen ablagern. Um diese Ablagerungen zu entfernen, werden Schaberklingen verwendet. Diese Schaberklingen entfernen zwar die Ablagerungen, beanspruchen aber gleichzeitig die Oberfläche der elastischen Schicht, so dass hier ein erheblicher Verschleiß entsteht. Darüber hinaus bewirkt auch die durchlaufende Faserstoffbahn einen gewissen Verschleiß der Oberfläche der Walze mit der elastischen Schicht. Dementsprechend ist in gewissen Abständen eine Überarbeitung erforderlich, bei der die Walze in der Regel aus dem Kalander ausgebaut werden muss. Die dadurch bedingten Unterbrechungen der Produktion sind unerwünscht.

Der Erfindung liegt die Aufgabe zugrunde, eine hohe Verschleißfestigkeit der Oberfläche der Walze zu erzielen.

Diese Aufgabe wird bei einem Verfahren der eingangs genannten Art dadurch gelöst, dass man die weitere Schicht durch ein Hochgeschwindigkeits-Flammspritzen auf die elastische Schicht aufbringt.

Beim Hochgeschwindigkeits-Flammspritzen (High Velocity Oxy Fuel, HVOF-Verfahren) wird das aufzutragende Material mit einer höheren Temperatur und einer hohen kinetischen Energie auf die Oberfläche der Walze, d.h. auf die Oberfläche der elastischen Schicht geschleudert. Das Material erstarrt auf der Oberfläche und bildet dann die weitere Schicht. Durch das Hochgeschwindigkeits-Flammspritzen ist man bei der Gestaltung der Oberfläche relativ frei, d.h. man kann eine relativ verschleißfeste Schicht erzeugen, die darüber hinaus den Vorteil hat, relativ glatt zu sein, so dass die Satinage einer Bahn, die durch einen mit Hilfe der Walze gebildeten Nip läuft, verbessert wird.

Vorzugsweise bildet man die weitere Schicht aus einer selbstfließenden Legierung. Die selbstfließende Legierung fließt nach dem Auftreffen zunächst in die Hohlräume an der Oberfläche der elastischen Schicht und bildet dann eine geschlossene Schicht, die eine ausgezeichnete Haftung zur elastischen Schicht erhält. Damit wird eine sehr innige Verbindung zwischen der weiteren Schicht und der elastischen Schicht geschaffen, so dass die Walze trotz der weiteren Schicht in ausreichendem Maße belastbar ist.
Vorzugsweise kühlt man die elastische Schicht beim Auftragen der weiteren Schicht. Dies ist insbesondere dann von Vorteil, wenn die elastische Schicht aus einem Kunststoff, beispielsweise einem Kunstharz, wie Epoxid, gebildet ist. Durch das Kühlen verhindert man, dass das heiße Material der weiteren Schicht beim Auftragen die elastische Schicht zerstört oder negativ beeinflusst.

Hierbei ist besonders bevorzugt, dass man zur Kühlung Kohlendioxid verwendet. Kohlendioxid kühlt nur, wird aber ansonsten keine negativen Auswirkungen auf die elastische Schicht oder auf das Material der weiteren Schicht haben.

Vorzugsweise stellt man die Dicke der weiteren Schicht auf maximal 50 µm ein, insbesondere auf maximal 20 µm und besonders bevorzugt im Bereich von 3 bis 10 µm. Durch das Hochgeschwindigkeits-Flammspritzverfahren lässt sich eine sehr dünne Schicht auf der Oberfläche der elastischen Schicht bilden, so dass die elastischen Eigenschaften der elastischen Schicht für die Satinage einer Bahn nach wie vor zur Verfügung stehen. Insbesondere kann man bei einer relativ dünnen weiteren Schicht verhindern, dass sich bei der Satinage einer Bahn ein Mottling, eine Schwarzsatinage oder andere Beschädigungen ergeben.

Vorzugsweise bildet man die weitere Schicht aus einem nickelhaltigen Stoffgemisch oder einer nickelhaltigen Legierung. Mit einer derartigen Schicht lässt sich eine hohe Verschleißfestigkeit erreichen. Darüber hinaus ist es möglich, die Oberfläche der weiteren Schicht sehr glatt zu machen, so dass die Walze nicht nur verschleißfest wird, sondern auch eine gute Oberflächenqualität erhält. Man kann dann auch die an der elastischen Walze anliegende Seite der Bahn besser glätten und dadurch die Zahl der in einem Kalander benötigten Nips reduzieren. Darüber hinaus ist es bei einer nickelhaltigen Oberfläche möglich, die Oberfläche zu beheizen, so dass die Satinage der die elastische Walze berührenden Seite der Bahn unterstützt wird.

Auch ist von Vorteil, wenn man ein Stoffgemisch verwendet, das Silizium aufweist. Mit einer Legierung oder allgemein einem Gemisch, das Silizium aufweist, lassen sich hervorragende Verschleißfestigkeiten erzielen. Die Walze bekommt dadurch eine höhere Lebensdauer.

Vorzugsweise verwendet man als Stoffgemisch oder Legierung NiCrBSi. Neben Nickel und Silizium findet sich in dieser Legierung auch Chrom und Bor. Es hat sich herausgestellt, dass man die weitere Schicht dann mit einer relativ hohen Stirnabzugsfestigkeit und einer hohen Druckspannungsfestigkeit erhalten kann.

Bevorzugterweise bringt man das Material der weiteren Schicht mit einer Temperatur von maximal 2.000°C und/oder mit einer Geschwindigkeit von maximal 650 m/s auf die elastische Schicht auf. Mit diesen Parametern wird einerseits erreicht, dass die weitere Schicht mit einer ausreichenden Festigkeit auf der elastischen Schicht hält. Andererseits erreicht man, dass die elastische Schicht, gegebenenfalls mit einer Kühlung, durch das Aufbringen der weiteren Schicht nicht leidet.

Die Aufgabe wird bei einer Kalanderwalze der eingangs genannten Art dadurch gelöst, dass die weitere Schicht eine Dicke von maximal 50 µm, insbesondere maximal 20 µm und besonders bevorzugt im Bereich von 3 bis 10 µm aufweist.

Dadurch erhält man zwar eine weitere Schicht, deren Oberfläche relativ glatt und verschleißfest ausgebildet ist. Diese Oberfläche stört aber die übrigen "elastischen Eigenschaften" der Walze nicht, so dass man die Walze trotz der weiteren Schicht nach wie vor als elastische Walze bezeichnen kann.

Vorzugsweise weist die weitere Schicht Nickel auf. Mit der Verwendung von Nickel erhält man hervorragende Werte im Hinblick auf die Verschleißfestigkeit. Darüber hinaus lässt sich eine Schicht, die Nickel aufweist, auch relativ glatt ausbilden.

Vorzugsweise weist die weitere Schicht Silizium auf. Eine Kombination von Nickel und Silizium hat sich als besonders vorteilhaft herausgestellt.

Auch ist bevorzugt, dass die weitere Schicht Chrom und/oder Bor aufweist. Mit einer derartigen Legierung lassen sich hervorragende Verschleißfestigkeitswerte und Glättewerte erreichen.

In einer besonders bevorzugten Ausgestaltung ist vorgesehen, dass die weitere Schicht NiCrBSi aufweist. Ein derartiges Material hat sich als außerordentlich vorteilhaft herausgestellt.
Die Erfindung wird im Folgenden anhand eines bevorzugten Ausführungsbeispiels in Verbindung mit der Zeichnung beschrieben. Hierin zeigen:
- Fig. 1: eine schematische Darstellung zur Erläuterung des Verfahrens zum Herstellen einer Kalanderwalze,
- Fig. 2: eine Schnittansicht einer Spritzpistole für Hochgeschwindigkeits-Flammspritzen und
- Fig. 3: einen schematischen Schnitt durch eine Kalanderwalze zur Erläuterung des Aufbaus.

Die Fig. 1 und 3 zeigen eine Kalanderwalze 1 mit einem Walzenkern 2, der eine elastische Schicht 3 trägt. Die elastische Schicht ist in herkömmlicher Weise aufgebaut, beispielsweise aus einem Material "Toptech", also einem Epoxid-Harz.

Auf die elastische Schicht 3 ist außen eine weitere Schicht 4 aufgebracht. Um die weitere Schicht 4 aufzubringen, wird eine Spritzpistole 5 verwendet, die das Material der weiteren Schicht 4 mit einem Hochgeschwindigkeits-Flammstrahl oder Spritzstrahl 6 auf die Kalanderwalze 1 aufträgt. Um das Material der elastischen Schicht 3 dabei nicht zu zerstören, wird die elastische Schicht 3 dabei gleichzeitig gekühlt, beispielsweise mit Kohlendioxid (CO₂).

Die Spritzpistole 5 weist einen Ausgang 7 für den Spritzstrahl 6 auf. Der Spritzstrahl 6 wird erzeugt, indem das Material, aus dem die weitere Schicht 4 gebildet ist, in Form eines Gemischs 8 aus Pulver der weiteren Schicht 4 und Trägergas in die Spritzpistole 5 eingebracht wird. Zusätzlich werden Sauerstoff 9, Brenngas 10 und Druckluft 11 in die Spritzpistole 5 eingebracht. Über einen Kühlwasseranschluss 12 wird Kühlwasser 13 zugeführt.

Am Ausgang 7 der Spritzpistole 5 hat der Spritzstrahl 6 eine Temperatur von maximal 2.000°C und eine Geschwindigkeit von maximal 650 m/s. Mit geringfügig niedrigeren Werten trifft das Material der weiteren Schicht 4 auf die Oberfläche der elastischen Schicht 3. Dort fließt das Material zunächst in die Hohlräume an der Oberfläche der elastischen Schicht 3 und bildet dann eine geschlossene Schicht, die eine ausgezeichnete Haftung zum Material der elastischen Schicht 3 enthält. Wie erwähnt, wird das Material der elastischen Schicht, beispielsweise ein Epoxid, gekühlt, beispielsweise durch CO₂.

Die weitere Schicht 4 erhält dadurch eine relativ hohe Haftfestigkeit auf der elastischen Schicht 3. Man konnte bei einem Stirnabzugsversuch eine Kraft von 33 MPa messen. Bei einer Druckbelastung eines Probenkörpers mit einer Spannung von 230 MPa traten zumindest an der Oberfläche keine sichtbaren Risse auf.

Die weitere Schicht 4 ist relativ dünn. Ihre Dicke beträgt maximal 50 µm. In der Regel sollte sie 20 µm nicht überschreiten und besonders bevorzugte Werte ergeben sich im Bereich von 3 bis 10 µm. Dadurch bleiben die elastischen Eigenschaften der elastischen Schicht 3 an der Oberfläche der Kalanderwalze 1 praktisch vollständig erhalten, so dass sich die Kalanderwalze 1 wie eine normale weiche Walze verhält. Allerdings ist die Oberfläche dieser weichen Walze wesentlich verschleißfester und auch wesentlich glatter. Darüber hinaus lässt sich die Oberfläche aufgrund der weiteren Schicht besser temperieren. Es kann zusätzlich noch eine Schmutz abweisende Wirkung erzielt und die Tendenz zur Sticky-Bildung reduziert werden.

Als ein hervorragendes Material für das Hochgeschwindigkeits-Flammspritzverfahren zum Beschichten einer Kalanderwalze 1 haben sich nickelhaltige Materialien bewährt, insbesondere solche, die auch Silizium enthalten. Ein besonders geeignetes Material ist NiCrBSi.

## Patentansprüche

1. Verfahren zum Herstellen einer Kalanderwalze mit einem Walzenkern und einer elastischen Schicht auf dem Walzenkern, bei dem man außen auf die elastische Schicht eine weitere Schicht aufbringt, **dadurch gekennzeichnet, dass** man die weitere Schicht durch ein Hochgeschwindigkeits-Flammspritzen auf die elastische Schicht aufbringt.

2. Verfahren nach Anspruch 1, **dadurch gekennzeichnet, dass** man die weitere Schicht aus einer selbstfließenden Legierung bildet.

3. Verfahren nach Anspruch 1 oder 2, **dadurch gekennzeichnet, dass** man die elastische Schicht beim Auftragen der weiteren Schicht kühlt.

4. Verfahren nach Anspruch 3, **dadurch gekennzeichnet, dass** man zur Kühlung Kohlendioxid verwendet.

5. Verfahren nach einem der Ansprüche 1 bis 4, **dadurch gekennzeichnet, dass** man die Dicke der weiteren Schicht auf maximal 50 µm einstellt, insbesondere auf maximal 20 µm und besonders bevorzugt im Bereich von 3 bis 10 µm.

6. Verfahren nach einem der Ansprüche 1 bis 5, **dadurch gekennzeichnet, dass** man die weitere Schicht aus einem nickelhaltigen Stoffgemisch oder einer nickelhaltigen Legierung bildet.

7. Verfahren nach Anspruch 6, **dadurch gekennzeichnet, dass** man ein Stoffgemisch verwendet, das Silizium aufweist.

8. Verfahren nach Anspruch 6 oder 7, **dadurch gekennzeichnet, dass** man als Stoffgemisch oder Legierung NiCrBSi verwendet.

9. Verfahren nach einem der Ansprüche 1 bis 8, **dadurch gekennzeichnet, dass** man das Material der weiteren Schicht mit einer Temperatur von maximal 2.000°C und/oder mit einer Geschwindigkeit von maximal 650 m/s auf die elastische Schicht aufbringt.

10. Kalanderwalze mit einem Walzenkern und einer elastischen Schicht auf dem Walzenkern, wobei außen auf der elastischen Schicht eine weitere Schicht angeordnet ist, **dadurch gekennzeichnet, dass** die weitere Schicht (4) eine Dicke von maximal 50 µm, insbesondere maximal 20 µm und besonders bevorzugt im Bereich von 3 bis 10 µm aufweist.

11. Kalanderwalze nach Anspruch 10, **dadurch gekennzeichnet, dass** die weitere Schicht (4) Nickel aufweist.

12. Kalanderwalze nach Anspruch 10 oder 11, **dadurch gekennzeichnet, dass** die weitere Schicht (4) Silizium aufweist.

13. Kalanderwalze nach einem der Ansprüche 10 bis 12, **dadurch gekennzeichnet, dass** die weitere Schicht (4) Chrom und/oder Bor aufweist.

14. Kalanderwalze nach einem der Ansprüche 10 bis 13, **dadurch gekennzeichnet, dass** die weitere Schicht (4) NiCrBSi aufweist.
